# EUROPÄISCHE PATENTSCHRIFT

(11) **EP 0 362 122 B1**
(45) Veröffentlichungstag und Bekanntmachung des Hinweises auf die Patenterteilung: **31.03.1993**
(21) Anmeldenummer: 89730188.3
(22) Anmeldetag: 16.08.1989
(51) Int. Cl.: B21D 3/00

(54) **Verfahren zum Warmrichten von Stahlrohren**
Method of heat-straightening steel tubes
Procédé de redressage à chaud de tubes en acier

(30) Priorität: 27.09.1988 DE 3833163
(43) Veröffentlichungstag der Anmeldung: 04.04.1990
(73) Patentinhaber: MANNESMANN Aktiengesellschaft, 40027 Düsseldorf (DE)
(72) Erfinder: von Hagen, Ingo, Dr. Ing., D-4150 Krefeld 1 (DE); Kutzenberger, Karlheinz, Dr., D-4019 Monheim (DE)
(74) Vertreter: Presting, Hans-Joachim, Dipl.-Ing.

(56) Entgegenhaltungen:
- DE-A- 2 262 140
- DE-C- 888 401
- DE-C- 914 862
- GB-A- 748 357
- GB-A- 1 038 359
- PATENT ABSTRACTS OF JAPAN, Band 8, Nr. 50 (M-281)[1487], 7. März 1987; & JP-A-58 202 915 (SUMITOMO KINZOKU KOGYO K.K.) 26-11-1983

## Beschreibung

Die Erfindung betrifft ein Verfahren zum Warmrichten von Stahlrohren entsprechend dem Gattungsbegriff des Patentanspruchs 1 sowie eine Anlage zur Durchführung dieses Verfahrens. Ein Verfahren and eine Anlage nach dieser Gattung sind aus der DE-A- 2262140 bekannt.

Das Abkühlen von Stahlrohren aus der Walzhitze oder von einer erhöhten Temperatur nach einer Wärmebehandlungsmaßnahme (z.B. Vergütung) führt häufig zum Verziehen der Rohre, d.h. zu einer unzulänglichen Rohrgeometrie (z.B. schlechte Geradheit, Ovalität). Um die durch das Walzen oder die Wärmebehandlung eingestellten mechanisch-technologischen Eigenschaften nicht zu gefährden, wird an derartig verzogenem Walzgut ein Warmrichtvorgang vorgenommen, der bei soweit erhöhter Temperatur stattfindet, daß der Bauschinger-Effekt nicht mehr beobachtet werden kann. Die Temperatur des Walzgutes liegt während des Richtvorgangs daher üblicherweise oberhalb von etwa 300°C, aber unterhalb A_{cl} bzw. Aᵣₗ.

In einer Rollenrichtmaschine wird durch geeignetes Aufbringen mechanischer Spannungen im Richtquerschnitt die Streckgrenze des Richtgutes überschritten, so daß eine definierte Krümmung des Richtgutes eingestellt wird (Normierungskrümmung). Danach wird durch wechselweises Biegen und Gegenbiegen mit abklingender Biegeamplitude die gewünschte Geometrie erzielt.

Als großer Nachteil des bekannten Warmrichtverfahrens ist es anzusehen, daß das Walzgut nach dem Richtvorgang eine mehr oder weniger unkontrollierte und entsprechend den geometrischen Verhältnissen ungleichmäßige Abkühlung an Luft erfährt. Das führt nämlich dazu, daß die in der Richtmaschine erzielte "Ideal-Geometrie" teilweise wieder verlorengeht. Selbst aufwendige Kühlbettkonstruktionen, in denen z.B. das Walzgut hinter der Richtmaschine in ständiger Drehung gehalten wird, um gleichmäßig abzukühlen, vermögen diesen Mangel nicht zu beheben. So kommt es beispielsweise bei Stahlrohren, bei denen herstellungsbedingt über den Umfang und/oder die Länge Wanddickenschwankungen auftreten, zu örtlich unterschiedlich schneller Abkühlung und folglich unterschiedlich starken Schrumpfungen, die sich in bleibenden Verformungen der wärmeren Zonen auswirken, so daß z.B. eine Ovalität entsteht.

In Fällen, in denen eine hohe Maßhaltigkeit der Stahlrohre etwa für eine nachfolgende mechanische Bearbeitung (z.B. Gewindeschneiden an Ölfeldrohren) unbedingt erforderlich ist, muß daher häufig ein zusätzliches Kaltnachrichten angeschlossen werden. Dies ist jedoch nicht nur wegen des damit verbundenen Aufwandes hinsichtlich Zeit und Kosten unerwünscht, sondern kann auch die mechanisch-technologischen Eigenschaften infolge von Kaltverfestigungen negativ verändern. Darüberhinaus kann in den Verformungszonen auch die Korrosionsbeständigkeit beeinträchtigt werden.

Aus der DE-A- 22 62 140 ist es bekannt, Stahlhalbzeug wie Drähte, Stangen, Bleche oder Bänder, also Halbzeug mit Vollquerschnitt auf Temperaturen zwischen 149 und 480° C zu erwärmen und warm zu richten. Danach wird das Halbzeug einfach an Luft oder beschleunigt mit Hilfe von Flüssigkeit oder Druckluft abgekühlt. Die Durchführung des Richtvorgangs bei erhöhter Temperatur hat hierbei den Sinn, daß Werkstoffe, die einer Ausscheidungshärtung zugänglich sind, durch den Richtvorgang in ihren Festigkeitseigenschaften nicht beeinträchtigt werden sollen. An das Abkühlen des gerichteten Halbzeugs sind daher weder hinsichtlich des zeitlichen Abstandes zum Richtvorgang noch hinsichtlich der Kühlintensität besondere Anforderungen zu stellen. Insbesondere ergeben sich aus dieser Literaturstelle keinerlei Hinweise darauf, daß die im Richtprozeß erreichte Geometrie bei Stahlrohren durch eine gezielte Abkühlung konserviert werden könnte.

Aufgabe der Erfindung ist es daher, ein gattungsgemäßes Verfahren so weiterzuentwickeln, daß diese Nachteile weitestgehend ausgeschlossen werden. Außerdem soll eine Anlage zur Durchführung dieses Verfahrens angegeben werden.

Gelöst wird diese Aufgabe hinsichtlich des Verfahrens mit den Merkmalen des Patentanspruchs 1; vorteilhafte Weiterbildungen sind in den Unteransprüchen 2 bis 6 angegeben. Eine erfindungsgemäße Anlage ist mit den Merkmalen des Patentanspruchs 7 ausgestattet und kann durch die kennzeichnenden Merkmale der Unteransprüche 8 und 9 weiter ausgestaltet werden.

Der Grundgedanke der Erfindung ist darin zu sehen, daß die beim Warmrichten erzielte Geometrie des Walzgutes beibehalten wird, indem dieser Zustand möglichst kurz nach seinem Erreichen gleichsam eingefroren wird. Dieses Einfrieren soll dabei möglichst schnell, also in Form eines Abschreckvorgangs erfolgen, und zwar bis auf eine Temperatur, bei der sich die Geometrie durch Abkühlspannungen bei weiterer Abkühlung praktisch nicht mehr ändert. Daher müssen die erforderlichen Abkühlmaßnahmen (z.B. Düsenring für die Zufuhr von Wasser, Luft, Emulsionen und/oder Wasser/Luft-Gemischen) bereits im Auslaufbereich der Richtmaschine getroffen werden. Bei einem einzelnen Stahlrohr wird daher ein Teil der Rohrlänge, in dem die gewünschte Geometrie bereits erreicht wurde, schon gekühlt, während eine Teillänge gerade noch gerichtet wird und gleichzeitig eine dritte Teillänge noch gar nicht in die Richtmaschine eingelaufen ist. Es wird also mit der Kühlung nicht so lange gewartet, bis das gesamte Rohr aus der Richtmaschine herausgelaufen ist. Vielmehr wird durch das gezielte Abschrecken unmittelbar nach Erreichen der gewünschten Geometrie in den einzelnen Längenelementen des Rohres sichergestellt, daß unerwünschte Geometrieänderungen infolge unkontrollierter Abkühlung nicht eintreten. Wesentlich ist, daß die Abkühlung möglichst gleichmäßig über den Querschnitt der Rohre erfolgt. Bei Rohren mit ungleichmäßiger Querschnittsgeometrie (z.B. Oelfeldrohre mit angestauchten Enden) kann es erforderlich sein, zur Erzielung einer gleichmäßigen Abkühlung die Art und/oder die Menge des pro Zeiteinheit zugeführten Kühlmittels örtlich zu verändern, d.h. an den Wärmeinhalt der jeweiligen Kühlzone des Stahlrohres anzupassen. Bereiche mit geringerer Wanddicke sind schwächer zu beaufschlagen als Bereiche mit größerer Wanddicke.

Das erfindungsgemäße Verfahren ermöglicht die Beibehaltung einer hohen Genauigkeit in der Geometrie der Rohre nach dem Warmrichten und somit den Verzicht auf ein Kaltnachrichten und bringt darüberhinaus den Vorteil mit sich, daß ein aufwendiges Kühlbett hinter der Richtmaschine entfallen kann.

## Patentansprüche

1. Verfahren zum Warmrichten von Stahlrohren in einer Rollenrichtmaschine, bei dem die Rohre eine Temperatur unterhalb Aᵣₗ bzw. A_{cl} und von mindestens 300 °C aufweisen und nach dem Richten auf Raumtemperatur abgekühlt werden,
**dadurch gekennzeichnet**,
daß die geforderte Geometrie der Rohre unmittelbar nach ihrem Erreichen im Richtprozeß konserviert wird durch beschleunigtes Abkühlen im Auslaufbereich der Rollenrichtmaschine bis mindestens auf eine solche Temperatur, bei der kein Verziehen durch Abkühlspannungen infolge weiterer Abkühlung mehr eintritt.

2. Verfahren nach Anspruch 1,
dadurch gekennzeichnet,
daß beim Richten von Stahlrohren mit unregelmäßigem Querschnitt bzw. ungleichmäßiger Wanddicke die Kühlleistung des zur Erzielung der beschleunigten Abkühlung auf das Walzgut aufgebrachten Kühlmittels in der Weise örtlich unterschiedlich eingestellt wird, daß die Wärmeabfuhr pro Volumeneinheit über den gesamten Querschnitt der Rohre etwa gleich ist.

3. Verfahren nach Anspruch 1 oder 2,
dadurch gekennzeichnet,
daß das Abkühlen mit mindestens 30 K/s erfolgt.

4. Verfahren nach Anspruch 1 oder 2,
dadurch gekennzeichnet,
daß das Abkühlen mit mindestens 100 K/s erfolgt.

5. Verfahren nach einem der Ansprüche 1 bis 4,
dadurch gekennzeichnet,
daß die örtlich unterschiedlichen Kühlleistungen durch entsprechende Steuerung der spezifischen Kühlmittelmenge eingestellt werden.

6. Verfahren nach einem der Ansprüche 1 bis 5,
dadurch gekennzeichnet,
daß die örtlich unterschiedlichen Kühlleistungen durch Beaufschlagung der Rohre mit örtlich unterschiedlichen Kühlmedien, insbesondere mit Wasser, Wasser/Luft-Gemisch, Emulsion oder Druckluft eingestellt werden.

7. Anlage zum Warmrichten von Stahlrohren zur Durchführung des Verfahrens nach Anspruch 1 mit einer Rollenrichtmaschine und gegebenenfalls einer vorgeschalteten Aufheizvorrichtung für die Rohre, sowie einer Kühlvorrichtung, für die Zuführung eines Kühlmittels zur beschleunigten Abkühlung des Walzgutes
dadurch gekennzeichnet,
daß zur Konservierung der geforderten Geometrie der Rohre unmittelbar nach ihrem Erreichen die Kühlvorrichtung am Auslauf der Rollenrichtmaschine angeordnet ist.

8. Anlage nach Anspruch 7 für das Richten insbesondere von rotationssymmetrischem Walzgut,
dadurch gekennzeichnet,
daß die Abkühlvorrichtung als System von ringförmig angeordneten Düsen ausgebildet ist.

9. Anlage nach Anspruch 8,
dadurch gekennzeichnet,
daß die Durchflußleistung der Düsen abschnittweise oder einzeln regelbar ist.

## Claims

1. A process for the hot-straightening of steel pipes in a roller straightening machine, in which the pipes are at a temperature of below Aᵣₗ or A_{cl} and of at least 300°C and are cooled to room temperature after straightening, characterised in that the required geometry of the pipes is preserved immediately after it has been achieved in the straightening process by accelerated cooling in the region of emergence from the roller straightening machine down to a temperature at which no more warping due to cooling stresses takes place as a result of further cooling.

2. A process according to Claim 1, characterised in that when steel pipes having irregular cross-sections or irregular wall thicknesses are straightened, the cooling power of the coolant applied to the rolled stock in order to achieve the accelerated cooling is locally set differently in such a manner that the dissipation of heat per unit of volume is approximately the same over the entire cross-section of the pipes.

3. A process according to Claim 1 or 2, characterised in that the cooling takes place at at least 30 K/s.

4. A process according to Claim 1 or 2, characterised in that the cooling takes place at at least 100 K/s.

5. A process according to one of Claims 1 to 4, characterised in that the locally differing cooling powers are set by appropriate control of the specific amount of coolant.

6. A process according to one of Claims 1 to 5, characterised in that the locally differing cooling powers are set by acting on the pipes with locally differing cooling media, in particular with water, a water/air mixture, emulsion or compressed air.

7. An installation for the hot-straightening of steel pipes for performing the process according to Claim 1, with a roller straightening machine and optionally a preceding heating device for the pipes, and also a cooling device for supplying a coolant for the accelerated cooling of the rolled stock, characterised in that for preserving the required geometry of the pipes immediately after it has been reached the cooling device is located at the exit from the roller straightening machine.

8. An installation according to Claim 7 for the straightening of in particular rotationally symmetrical rolled stock, characterised in that the cooling device is designed as a system of nozzles arranged in a ring.

9. An installation according to Claim 8, characterised in that the throughput of the nozzles can be controlled in sections or individually.

## Revendications

1. Procédé pour dresser à chaud des tubes d'acier dans une machine à dresser à rouleaux, dans lequel les tubes présentent une température au-dessous de Aᵣₗ ou A_{cl} et d'au moins 300°C et, après avoir été dressés, sont refroidis à la température ambiante,
caractérisé en ce que la géométrie exigée des tubes est conservée immédiatement après avoir été atteinte dans le processus de dressage, par refroidissement accéléré dans la zone de sortie de la machine à dresser à rouleaux jusqu'à au moins une température telle qu'aucune déformation ne se produit plus par suite d'un autre refroidissement du fait de tensions de refroidissement.

2. Procédé selon la revendication 1,
caractérisé en ce que, lors du dressage de tubes d'acier de section transversale irrégulière ou d'épaisseur de paroi non uniforme, la puissance de refroidissement du fluide de refroidissement amené sur la matière laminée pour obtenir le refroidissement accéléré est réglée de façon différente localement de sorte que la dissipation de chaleur par unité de volume est sensiblement identique sur toute la section transversale des tubes.

3. Procédé selon la revendication 1 ou 2,
caractérisé en ce que le refroidissement a lieu à au moins 30° K/s.

4. Procédé selon la revendication 1 ou 2,
caractérisé en ce que le refroidissement a lieu à au moins 100° K/s.

5. Procédé selon une des revendications 1 à 4,
caractérisé en ce que les puissances de refroidissement localement différentes sont réglées par commande correspondante de la quantité de fluide de refroidissement spécifique.

6. Procédé selon une des revendications 1 à 5,
caractérisé en ce que les puissances de refroidissement localement différentes sont réglées par alimentation des tubes par des fluides de refroidissement localement différents, en particulier de l'eau, un mélange eau/air, une émulsion ou de l'air comprimé.

7. Installation pour dresser à chaud des tubes d'acier pour la mise en oeuvre du procédé selon la revendication 1, comportant une machine à dresser à rouleaux et, le cas échéant, un dispositif de chauffage, disposé en amont, pour les tubes, ainsi qu'un dispositif de refroidissement pour l'amenée d'un fluide de refroidissement pour le refroidissement accéléré de la matière laminée, caractérisée en ce que, pour conserver la géométrie exigée des tubes immédiatement après avoir été atteinte, le dispositif de refroidissement est agencé à la sortie de la machine à dresser à rouleaux.

8. Installation selon la revendication 7 pour dresser en particulier de la matière laminée à symétrie de révolution, caractérisée en ce que le dispositif de refroidissement est réalisé en tant que système de buses agencées de façon annulaire.

9. Installation selon la revendication 8,
caractérisée en ce que le débit des buses peut être réglé par tronçons ou individuellement.
